# NOUVEAU FASCICULE DE BREVET EUROPEEN

(11) **EP 3 635 146 B2**
(45) Date de publication et mention de la décision concernant l'opposition: **18.02.2026**
(45) Mention de la délivrance du brevet: 16.11.2022
(21) Numéro de dépôt: 18748959.6
(22) Date de dépôt: 05.06.2018
(51) Int. Cl.: C22C 21/00, C22C 21/12, C22C 21/16, C22C 21/18

(54) **ALLIAGE D'ALUMINIUM COMPRENANT DU LITHIUM À PROPRIÉTÉS EN FATIGUE AMÉLIORÉES**
ALUMINIUMLEGIERUNG MIT LITHIUM MIT VERBESSERTEN ERMÜDUNGSEIGENSCHAFTEN
ALUMINIUM ALLOY COMPRISING LITHIUM WITH IMPROVED FATIGUE PROPERTIES

(30) Priorité: 06.06.2017 FR 1755031
(43) Date de publication de la demande: 15.04.2020
(73) Titulaire: Constellium Issoire, 63500 Issoire (FR)
(72) Inventeur: WHELCHEL, Ricky, Athens, Ohio (US); REVIL-BAUDARD, Mathieu, 38600 Fontaine (FR); JARRY, Philippe, 38000 Grenoble (FR); BES, Bernard, 38180 Seyssins (FR); MAS, Fanny, 38000 Grenoble (FR)
(74) Mandataire: Constellium - Propriété Industrielle
(86) Numéro de dépôt international: PCT/FR2018/051298
(87) Numéro de publication internationale: WO 2018/224767

(56) Documents cités:
- EP-B1- 2 231 888
- WO-A1-2012/110717
- WO-A1-2016/051099
- WO-A2-2015/086921
- FR-A1- 2 875 815
- US-A1- 2009 142 222
- International Alloy Designations and Chemical Composition Limits for Wrought Aluminum and Wrought Aluminum Alloys, The ALUMINUM Association Inc., January 2015
- CALOGERO, V, G. COSTANZA, S. MISSORI, A. SILI, M. E. TATA: "A Weldability Study of Al-Cu-LI 2198 Alloy", METALLURGIST, vol. 57, no. 11-12, 1 March 2014 (2014-03-01), pages 1134 - 1141, XP093109585
- KASHAEV N., RIEKEHR S., FALCK R., ENZ J., TIAN Y., ROBSON J. D., KARANIKA A.: "Development of laser beam welding concepts for fuselage panels", CHALLENGES IN EUROPEAN AEROSPACE, 1 January 2015 (2015-01-01), pages 1 - 14, XP093109589
- Ph. Lequeu et al., “Aluminum-Copper-Lithium Alloy 2050 Developed for Medium to Thick Plate”, Journal of Materials Engineering and Performance Volume 19(6), August 2010, p. 841-847
- Staley, J. T., « Microstructure and Toughness of High-Strength Aluminium Alloys”, Properties Related to Fracture Toughness, ASTM STP 605, American Society for Testing and Materials STP 605, Montreal,Canada, 1976 pp 71-103
- Aluminum-Lithium Alloys Processing, properties and applications, Editors N. Eswara Prasad, Amol A.Gokhale, R.J.H. Wanhill, © Elsevier 2014, pp 65 – 66, 121 – 124, 406 – 408, 423-427, 433 – 435
- THE ALUMINUM ASSOCIATION, INC: "International alloy designations and chemical composition limits for wrought aluminium and wrought aluminium alloys", REGISTRATION RECORD SERIES, February 2014 (2014-02-01), WASHINGTON DC, USA, XP055136121, Retrieved from the Internet <URL:http://www.aluminum.org/sites/default/files/Teal_Sheets.pdf>
- "Aluminum alloy 2055-T84 Extrusions", ARCONIC PRODUCT CATALOG, 2016, Lafayette, Indiana, USA, pages 1 - 2, XP002779460, Retrieved from the Internet <URL:https://www.arconic.com/adip/catalog/AFE2055-factsheet.pdf>
- "Alloy 2099-T83 and 2099-T8E67 EXTRUSIONS", ARCONIC PRODUCT CATALOG, August 2005 (2005-08-01), Lafayette, Indiana, USA, pages 1 - 2, XP002779461, Retrieved from the Internet <URL:https://www.arconic.com/hard_alloy_extrusions/catalog/pdf/Alloy2099TechSheet.pdf>
- STARKE E A ET AL: "Application of modern aluminum alloys to aircraft", PROGRESS IN AEROSPACE SCIENCES, vol. 32, no. 2, 1996, GB, pages 131 - 172, XP029212053, ISSN: 0376-0421, DOI: 10.1016/0376-0421(95)00004-6
- BLANKENSHIP C P ET AL: "Structure-property relationships in Al-Li-Cu-Mg-Ag-Zr alloy X2095", ACTA METALLURGICA & MATERIALIEN, PERGAMON / ELSEVIER SCIENCE LTD, GB, vol. 42, no. 3, March 1994 (1994-03-01), pages 845 - 855, XP023893823, ISSN: 0956-7151, [retrieved on 19940301], DOI: 10.1016/0956-7151(94)90279-8
- TIMOTHY WARNER: "Recently-Developed Aluminium Solutions for Aerospace Applications", MATERIALS SCIENCE FORUM, vol. 519-521, 15 July 2006 (2006-07-15), pages 1271 - 1278, XP055135031, DOI: 10.4028/www.scientific.net/MSF.519-521.1271
- BLANKENSHIP C P ET AL: "Improved toughness in Al-Li-Cu-Mg-Ag-Zr alloy X2095", SCRIPTA METALLURGICA ET MATERIALIA, PERGAMON PRESS, GB, vol. 26, no. 11, 1992, pages 1719 - 1722, XP023853443, ISSN: 0956-716X, [retrieved on 19920601], DOI: 10.1016/0956-716X(92)90540-U
- ROBERTO J RIOJA ET AL: "The Evolution of Al-Li Base Products for Aerospace and Space Applications", METALLURGICAL AND MATERIALS TRANSACTIONS A, SPRINGER-VERLAG, NEW YORK, vol. 43, no. 9, 31 March 2012 (2012-03-31), pages 3325 - 3337, XP035087941, ISSN: 1543-1940, DOI: 10.1007/S11661-012-1155-Z

## Description

### Domaine de l'invention

L'invention concerne les produits en alliage 2XXX à base d'aluminium comprenant du lithium, plus particulièrement, de tels produits, et leur utilisation, destinés en particulier à la construction aéronautique et spatiale.

### Etat de la technique

Des produits en alliage d'aluminium sont développés pour produire des éléments structuraux destinés notamment à l'industrie aéronautique et à l'industrie spatiale.

Les alliages aluminium - lithium sont particulièrement prometteurs pour fabriquer ce type de produit. Les spécifications imposées par l'industrie aéronautique pour la tenue en fatigue sont élevées et sont particulièrement difficiles à atteindre pour les produits épais. En effet, compte tenu des épaisseurs possibles des plaques coulées, la réduction d'épaisseur par déformation à chaud est assez faible et par conséquent les sites liés à la coulée sur lesquels s'initient les fissures de fatigue ne voient leur taille que faiblement réduite au cours de la déformation à chaud.

Les alliages Al-Li offrent des compromis de propriétés généralement plus élevés que les alliages conventionnels, notamment en termes de compromis entre la fatigue, la tolérance au dommage et la résistance mécanique. Ceci permet en particulier de réduire l'épaisseur des produits corroyés en alliage Al-Li, maximisant ainsi plus encore la réduction de poids qu'ils apportent. Les contraintes courantes s'en trouvent cependant augmentées, induisant alors des risques plus élevés d'initiation de fissures de fatigue. Il est donc intéressant d'améliorer la résistance à la fatigue des produits en alliage Al-Li. Dans la demande WO 2012/110717, il est proposé pour améliorer les propriétés, notamment en fatigue, des alliages d'aluminium contenant en particulier au moins 0,1 % de Mg et/ou 0,1 % de Li de réaliser lors de la coulée un traitement ultrason. Cependant ce type de traitement nécessite une modification substantielle du four de coulée et reste difficile à effectuer pour les quantités nécessaires à la fabrication de tôles épaisses.

La demande US 2009/0142222 décrit des alliages pouvant inclure 3,4-4,2 % en poids de Cu, 0,9 - 1,4 % en poids de Li, 0,3 - 0,7 % en poids de Ag, 0,1 - 0,6 % en poids de Mg, 0,2 - 0,8 % en poids de Zn, 0,1 - 0,6 % en poids de Mn et 0,01 - 0,6 % en poids d'au moins un élément contrôlant la structure granulaire, le reste étant de l'aluminium, des éléments incidents et des impuretés.

La demande WO 2015/086921 décrit des alliages comprenant, en % en poids, Cu : 2,0 - 6,0 ; Li : 0,5 - 2,0 ; Mg : 0- 1,0 ; Ag : 0 - 0,7 ; Zn 0 - 1,0 ; et au moins un élément choisi parmi Zr, Mn, Cr, Sc, Hf et Ti, la quantité dudit élément, s'il est choisi, étant de 0,05 à 0,20 % en poids pour Zr, 0,05 à 0,8 % en poids pour Mn, 0,05 à 0,3 % en poids pour Cr et pour Sc, 0,05 à 0,5 % en poids pour Hf et de 0,01 à 0,15 % en poids pour Ti, le reste étant de l'aluminium, des éléments incidents et des impuretés.

D'une manière générale, les alliages Al-Cu-Li sont connus des « International alloy designations and chemical composition limits for wrought aluminium and alloy » éditées par The Aluminium Association. On connait par exemple les alliages AA2050, AA2055, AA2098, AA2099. Cependant dans aucun des alliages connus n'est effectuée une addition de Cr et/ou de V de 0,005 à 0,045 % en poids.

Il existe un besoin pour des produits en alliage Al-Li présentant des propriétés améliorées par rapport à celles des produits connus, en particulier en termes de propriétés en fatigue tout en ayant des propriétés de ténacité et des propriétés de résistance mécanique statique avantageuses. Par ailleurs, il existe un besoin pour un procédé simple et économique d'obtention de ces produits.

### Objet de l'invention

L'invention a pour objet un produit laminé, filé et/ou forgé selon la revendication 1. Selon un mode de réalisation, ledit produit corroyé selon l'invention présente une densité moyenne d de phases intermétalliques, exprimée en nombre de phases par mm², telle que $d < - 0 , 0023 {e}^{2} + 0 , 0329 e + 160 , 91$ avec e = épaisseur du produit en mm.

Avantageusement, ledit produit corroyé ne contient substantiellement pas de dispersoïdes au V et/ou Cr.

Enfin, l'invention a pour objet un élément de structure d'avion, de préférence un élément intrados ou extrados dont la peau et les raidisseurs proviennent d'un même produit de départ, un longeron ou une nervure, comprenant un produit laminé, filé et/ou forgé précité.

### Description des figures

La figure 1 présente des micrographies obtenues pour les échantillons prélevés à mi-épaisseur des plaques de coulée en alliages selon l'exemple 1 (Fig. 1a : alliage C, Fig. 1b : alliage A et Fig. 1c : alliage B)
La figure 2 présente des micrographies obtenues pour les échantillons prélevés à quart-épaisseur des plaques de coulée en alliages selon l'exemple 1 (Fig. 2a : alliage C, Fig. 2b : alliage A et Fig. 2c : alliage B)
La figure 3 est le schéma des éprouvettes utilisées en fatigue à trou. Les dimensions sont mentionnées à titre indicatif mais peuvent varier comme indiqué dans la description.
La figure 4 représente l'indice de qualité fatigue IQF à 240 000 cycles, exprimé en MPa, en fonction de l'épaisseur en mm des tôles en alliage selon l'exemple 3, la courbe de tendance (régression polynomiale) des résultats obtenus pour des produits en alliage AA2050 de l'art antérieur est également représentée sur cette figure.
La figure 5 représente le compromis entre K1C (T-L), exprimé en MPa√m, et Rp0,2 (LT), exprimé en MPa, obtenu selon la cinétique de revenu de l'exemple 4 pour les alliages G et K.
La figure 6 représente la densité moyenne de phases intermétalliques (nombre de phases/mm²) en fonction de l'épaisseur e, exprimée en mm, des tôles selon l'invention.

La courbe de tendance (régression polynomiale) des résultats obtenus pour des produits en alliage AA2050 de l'art antérieur est également représentée sur cette figure.

### Description de l'invention

Sauf mention contraire, toutes les indications concernant la composition chimique des alliages sont exprimées comme un pourcentage en poids basé sur le poids total de l'alliage. L'expression 1,4 Cu signifie que la teneur en cuivre exprimée en % en poids est multipliée par 1,4. La désignation des alliages se fait en conformité avec les règlements de The Aluminium Association, connus de l'homme du métier. Lorsque la concentration est exprimée en ppm (parts per million), cette indication se réfère également à une concentration massique.

Sauf mention contraire, les définitions des états métallurgiques indiquées dans la norme européenne EN 515 (1993) s'appliquent.

Sauf mention contraire, les définitions de la norme EN 12258 s'appliquent. L'épaisseur des profilés est définie selon la norme EN 2066 :2001 : la section transversale est divisée en rectangles élémentaires de dimensions A et B ; A étant toujours la plus grande dimension du rectangle élémentaire et B pouvant être considéré comme l'épaisseur du rectangle élémentaire.

Les caractéristiques mécaniques statiques en traction, en d'autres termes la résistance à la rupture Rₘ, la limite d'élasticité conventionnelle à 0,2% d'allongement R_{p0,2}, et l'allongement à la rupture A%, sont déterminés par un essai de traction selon la norme NF EN ISO 6892-1 (2016), le prélèvement et le sens de l'essai étant définis par la norme EN 485 (2016).

Le facteur d'intensité de contrainte (K_{1C}) est déterminé selon la norme ASTM E 399 (2012).

Les propriétés en fatigue sur éprouvettes à trou sont mesurées à l'air ambiant pour des niveaux de contrainte variables, à une fréquence de 50 Hz, un rapport de contrainte R = 0,1, sur des éprouvettes plates (Kt=2,3) dans la direction L-T selon la norme EN 6072 (2010).

L'équation de Walker a été utilisée pour déterminer une valeur de contrainte maximale représentative de 50 % de non rupture à 240 000 cycles. Pour ce faire un indice de qualité fatigue (IQF) est calculé pour chaque point de la courbe de Wöhler, représentant la relation entre l'amplitude de contraintes appliquées S et un nombre de cycles N, avec la formule : $S = {S}_{lim} + \left(IQF-{S}_{lim}\right) {\left(N/{N}_{0}\right)}^{1 / p}$ où S est l'amplitude de contrainte appliquée, Sₗᵢₘ est la limite d'endurance, N est le nombre de cycles jusqu'à la rupture, No est égale à 240 000 et p un exposant. On rapporte l'IQF correspondant à la médiane, soit 50% de rupture pour 240 000 cycles. La signification de l'IQF est en particulier décrit dans l'article « Démarches de calcul en fatigue dans le domaine aéronautique (structures métalliques) » (Duprat, D. (1999) Congrès « Dimensionnement en fatigue des structures : démarche et outils », Paris 2-3 juin 1999 ; Société Française de Métallurgie et de Matériaux. Journées de printemps N°18, Paris, France (02/06/1999), pp. 2.1-2.8).

La microstructure de coulée est notamment caractérisée par les paramètres, p^{∗} (dimension [µm]) et s^{∗} (dimension [µm⁻¹]). Ces paramètres caractérisent plus particulièrement la finesse et l'uniformité de la microsegrégation. Le paramètre p^{∗} caractérise la distance moyenne entre précipités dans les structures de solidification, et donc la dimension moyenne des zones dépourvues de précipités. Le paramètre s^{∗} caractérise l'uniformité de la répartition de ces distances. La définition précise de ces deux paramètres ainsi que la méthode pour leur détermination sont précisées dans l'article « Quantification of Spatial Distribution of as-cast Microstructural Features » par Ph. Jarry, M. Boehm et S. Antoine, paru dans Proceedings of the Light Metals 2001 Conference, Ed. J.L. Anjier, TMS, p. 903 - 909. La détermination du paramètre p^{∗} a fait l'objet d'un essai interlaboratoire dans le cadre du projet Européen VIRCAST, voir l'article de Ph. Jarry et A. Johansen « Characterisation by the p∗ method of eutectic aggregates spatial distribution in 5xxx and 3xxx aluminum alloys cast in wedge moulds and comparison with SDAS measurements », paru dans Solidification of Alloys, ed. M.G. Chu, D.A. Granger et Q. Han, TMS 2004. Les paramètres p^{∗} et s^{∗} sont basés sur l'analyse par microscopie optique de coupes polies de la forme brute à un grossissement typiquement de 50, ou tout autre grossissement qui réalise un bon compromis entre un échantillonnage représentatif de la microstructure étudiée et la résolution nécessaire. L'acquisition des images est effectuée typiquement par une caméra couleur de type CCD (charge-coupled device), reliée à un ordinateur d'analyse d'images. La procédure d'analyse, décrite en détails dans l'article précité de Ph. Jarry, M. Boehm et S. Antoine, comprend les étapes suivantes :
a. acquisition de l'image
b. seuillage des phases sombres et analyse binaire des images présentant des niveaux de gris,
c. suppression des phases de très petite taille (pour un grandissement de 50, un groupe de moins de 5 pixels est considéré comme du bruit électronique),
d. analyse numérique de l'image à l'aide d'un algorithme de fermeture.

L'analyse numérique de l'image consiste en une fermeture itérative de l'image avec un pas grandissant. Le pas *i* qui ferme l'image Cᵢ est défini par *i* dilatations successives de l'image du même objet (une dilatation consistant en le remplacement de chaque pixel d'une image par la valeur maximale de ses voisins) suivies par *i* érosions successives de l'image du même objet (une érosion consistant en le remplacement de chaque pixel d'une image par la valeur minimale de ses voisins) de l'image d, (à noter que les opérations d'érosion et de dilatation ne sont pas commutatives). Le rapport de surface A, qui représente la fraction surfacique des objets, est tracé en fonction du nombre de pas de fermeture *i*. On obtient une courbe sigmoïdale, qui est ensuite ajustée par une fonction sigmoïdale afin d'en extraire les paramètres caractéristiques p^{∗} et s^{∗}, sachant que p^{∗} est l'abscisse du point d'inflexion, exprimée en unités de longueur, et s^{∗} la pente au point d'inflexion de la courbe sigmoïdale.

Le paramètre p^{∗} est ainsi défini par l'équation : $A = {A}_{min} + \frac{{A}_{max} - {A}_{min}}{\left(1+exp\left(α\left(p*-i\right)\right)\right)}$ dans laquelle
A désigne la fraction surfacique d'objets après transformation,
Aₘᵢₙ désigne la fraction surfacique initiale de particules intermétalliques après seuillage,
Aₘₐₓ désigne leur fraction surfacique correspondant au remplissage conventionnel auquel on arrête l'algorithme (en pratique 90%) afin d'éviter les problèmes de convergence lente en fin de remplissage, *i* est le nombre de pas de calcul,
et α est un coefficient d'ajustement de la pente de la sigmoïde.

Le paramètre p^{∗} représente la distance moyenne entre particules présentes dans la matrice.

L'autre paramètre est s^{∗} défini par l'équation : $s * = \frac{α \times \left({A}_{max}-{A}_{min}\right)}{4}$

Il a été montré que 1/s^{∗} est proportionnel à l'écart type de la distribution des distances au premier voisin entre particules. Le paramètre s^{∗} est donc une mesure de la régularité de la distribution des phases dans la matrice.

La description de la structure de coulée par les paramètres s^{∗} et p^{∗} tient donc bien compte à la fois de la finesse et de l'uniformité de la microségrégation. La demanderesse a constaté que s^{∗} est plus significatif pour décrire la régularité de la distribution de particules, alors que p^{∗} est plus significatif pour décrire la finesse de leur distribution spatiale.

La microstructure de coulée est également caractérisée de façon semi-quantitative selon un score de 0 à 2 : score 0 = grains majoritairement globulaires, score 1 = grains faiblement dendritiques, score 2 = grains fortement dendritiques. L'évaluation semi-quantitative est réalisée à partir de micrographies d'échantillons, prélevés à quart ou à mi-épaisseur des plaque de coulée, après oxydation anodique (solution d'HBF4 diluée, tension à vide de 30V, temps d'attaque entre 60 et 180 s). L'exemple 1 (tableau 3, figures 1 et 2) illustre en détails la correspondance entre un score 0, 1 ou 2 tel que décrit précédemment et les micrographies. Les figures la et 2a sont représentatives d'un score de 0, les figures 1c et 2c d'un score 1 et les figures 1b et 2b d'un score 2.

Dans le cadre de l'invention, la microstructure des tôles corroyées est caractérisée à mi-épaisseur (t/2) et à quart-épaisseur (t/4) par microscopie électronique à balayage afin de déterminer la dispersion et la taille des phases intermétalliques à l'échelle micrométrique. Les phases intermétalliques, aussi connues sous la dénomination « constituent particles » sont des phases insolubles formées pendant la solidification, par exemple des phases Al₆(FeMn), Cu₂FeAl₇ ou FeAl₃. Leur taille est supérieure à 1 µm, typiquement comprise entre 2 et 50 µm.

Sauf mention contraire, les définitions de la norme EN 12258-1 (1998) s'appliquent. Notamment, une tôle est selon l'invention un produit laminé de section transversale rectangulaire dont l'épaisseur uniforme est au moins de 6 mm et n'excède pas 1/10ème de la largeur.

On appelle ici « élément de structure » ou « élément structural » d'une construction mécanique une pièce mécanique pour laquelle les propriétés mécaniques statiques et/ou dynamiques sont particulièrement importantes pour la performance de la structure, et pour laquelle un calcul de structure est habituellement prescrit ou réalisé. Il s'agit typiquement d'éléments dont la défaillance est susceptible de mettre en danger la sécurité de ladite construction, de ses utilisateurs, de ses usagers ou d'autrui. Pour un avion, ces éléments de structure comprennent notamment les éléments qui composent le fuselage (tels que la peau de fuselage (fuselage skin en anglais), les raidisseurs ou lisses de fuselage (stringers), les cloisons étanches (bulkheads), les cadres de fuselage (circumferential frames), les ailes (tels que la peau de voilure (wing skin), les raidisseurs (stringers ou stiffeners), les nervures (ribs) et longerons (spars)) et l'empennage composé notamment de stabilisateurs horizontaux et verticaux (horizontal or vertical stabilizers), ainsi que les profilés de plancher (floor beams), les rails de sièges (seat tracks) et les portes.

Les présents inventeurs ont constaté que, de manière surprenante, on peut obtenir des tôles en alliage 2xxx à base d'aluminium, c'est-à-dire en alliage Al-Cu soit selon la définition de The Aluminium Association des alliages d'aluminium dont l'élément majeur d'addition est le cuivre et dont la teneur en élément d'addition est supérieure à 1% en poids, comprenant du lithium présentant une performance en fatigue améliorée tout en ayant des propriétés de ténacité et des propriétés de résistance mécanique statique avantageuses en sélectionnant des quantités spécifiques et critiques de chrome et/ou de vanadium audit alliage, plus particulièrement en ajoutant spécifiquement de 0,025 à 0,045 % en poids de Cr et/ou de V.

Dans un mode encore plus préféré, l'alliage comprend de 0,035 à 0,043% en poids de Cr et/ou de V. Le vanadium et/ou le chrome sont généralement ajoutés dans les alliages d'aluminium en tant qu'éléments affinant du grain ou éléments de contrôle de la structure des grains au même titre que le zirconium, le scandium, l'hafnium, le manganèse ou également les éléments appartenant à la famille des terres rares. A ce titre, les éléments affinant du grain sont généralement ajoutés dans des quantités de 0,05 à 0,5% en poids de manière à former des dispersoïdes durant les étapes d'homogénéisation et celles de réchauffage. Les dispersoïdes ont notamment pour rôle d'empêcher la migration des joints de grains et des dislocations lors des étapes de procédés ultérieures. Ceci prévient notamment la recristallisation durant des étapes telle que la mise en solution. Les dispersoïdes sont des précipités fins qui se forment pendant les opérations thermiques à haute température. Par exemple ZrAl₃, Al₁₂(FeMn)₃Si et Al₁₂Mg₂Cr. Leur taille est inférieure à 1 µm typiquement de 0,01 à 0,5 µm.

Au contraire, mais sans que cela ne présume d'une quelconque théorie scientifique, les présents inventeurs ont constaté que l'ajout de V et/ou de Cr dans les quantités spécifiques et critiques selon l'invention dans un alliage 2XXX comprenant de 0,05 à 1,9% de Li en poids n'induit pas la formation de dispersoïdes aux températures auxquelles les étapes d'homogénéisation et de réchauffage sont réalisées pour ce type d'alliage (généralement de 450 à 550°C) mais une microstructure tout à fait particulière telle que le produit corroyé ne contient substantiellement pas de dispersoïdes au Cr et/ou au V. On entend ici par « substantiellement pas de dispersoïdes au Cr et/ou au V » une densité de dispersoïdes au Cr et/ou au V inférieure à 0,1 dispersoïde par µm², préférentiellement inférieure à 0,05 par µm².

La quantité critique de Li et de V et/ou Cr contenue dans l'alliage 2XXX selon l'invention affecte la microstructure du produit brut de coulée ainsi que celle du produit corroyé final et les présents inventeurs ont mis en évidence des propriétés améliorées des produits selon l'invention par rapport à celles des produits connus, en particulier en termes de propriétés en fatigue. Pour les produits d'épaisseur de 12 à 175 mm selon l'invention, préférentiellement de 30 à 140 mm, les présents inventeurs ont mis en évidence une amélioration en fatigue et également en ténacité et résistance mécanique statique des produits par rapport à celles de produits connus ayant une composition similaire à l'exception du contenu critique en V et Cr.

La teneur en lithium des produits selon l'invention est de 0,05 à 1,9% en poids. Avantageusement, la teneur en lithium est de 0,5 à 1,5% en poids, plus préférentiellement de 0,7 à 1,2% en poids et, plus préférentiellement encore de 0,80 à 0,95% en poids.

L'alliage des produits selon l'invention est un alliage 2XXX comprenant de 3,2 à 4,0% en poids de Cu.

L'alliage des produits selon l'invention comprend en outre du magnésium. La teneur en magnésium des produits selon l'invention est alors avantageusement comprise entre 0,15 et 0,7 % en poids et de manière préférée entre 0,2 et 0,6 % en poids. Avantageusement, la teneur en magnésium est au moins de 0,30 % en poids préférentiellement au moins 0,35 % en poids et de manière préférée au moins 0,38 % en poids. Dans un autre mode de réalisation, le magnésium est compris entre 0,30 et 0,40% en poids.

L'alliage des produits selon l'invention comprend moins de 0,8% en poids de Zn, préférentiellement moins de 0,7% en poids de Zn. Avantageusement la teneur en zinc est comprise entre 0,45 et 0,65 % en poids ce qui peut contribuer à atteindre un excellent compromis entre la ténacité et la résistance mécanique. Dans ce mode de réalisation particulier, l'alliage selon l'invention comprend avantageusement moins de 0,15% en poids d'Ag, préférentiellement moins de 0,1% en poids et plus préférentiellement encore moins de 0,05% en poids.

Dans un autre mode de réalisation, l'alliage selon l'invention comprend moins de 0,05% en poids de Zn. Dans ce second mode de réalisation, l'alliage selon l'invention comprend avantageusement plus de 0,2% en poids d'Argent, préférentiellement entre 0,3 et 0,5% en poids d'Ag et plus préférentiellement encore entre 0,3 et 0,4% en poids d'Ag.

Dans un mode de réalisation particulier, l'alliage des produits selon l'invention comprend en outre de 0,07 à 0,15% en poids de Zr, préférentiellement de 0,07 à 0,11% en poids de Zr et, plus préférentiellement encore de 0,08 à 0,10% en poids de Zr. Avantageusement, la teneur en manganèse des produits selon l'invention est comprise entre 0,1 et 0,6% en poids, préférentiellement 0,2 et 0,4 % en poids, ce qui permet d'améliorer la ténacité sans compromettre la résistance mécanique.

Avantageusement, la somme de la teneur en fer et de la teneur en silicium est au plus de 0,20 % en poids. De préférence, les teneurs en fer et en silicium sont chacune au plus de 0,08 % en poids. Dans une réalisation avantageuse de l'invention, les teneurs en fer et en silicium sont au plus de 0,06 % et 0,04 % en poids, respectivement.

L'alliage contient également au moins un élément pouvant contribuer au contrôle de la taille de grain choisi parmi Hf, Ti et Sc ou autre terre rare, la quantité de l'élément, s'il est choisi, étant de 0,02 à 0, 10 % en poids pour Sc et autre terre rare ; 0,02 à 0,5 % en poids pour Hf et de 0,01 à 0,15 % en poids pour Ti. De manière préférée, on choisit entre 0,02 et 0,10 % en poids de Ti, avantageusement entre 0,02 et 0,04% en poids.

Selon un mode de réalisation tout à fait préféré de l'invention, le produit est en alliage à base d'aluminium comprenant, en % en poids, outre la teneur critique de Cr et /ou de V précitée, Cu : 3,2 - 4,0 ; Li : 0,80 - 0,95 ; Zn : 0,45 - 0,70 ; Mg : 0,15 - 0,7 ; Zr : 0,07 - 0,15 ; Mn : 0,1 - 0,6 ; Ag : < 0,15 ; Fe + Si ≤ 0,20 ; au moins un élément parmi Ti : 0,01 - 0,15 ; Sc : 0,02 - 0,1 ; Hf : 0,02 - 0, 5 ; autres éléments ≤ 0,05 chacun et ≤ 0,15 au total, reste aluminium. Selon un autre mode de réalisation, le produit selon l'invention est élaboré en alliage AA2050 comprenant la teneur critique de Cr et /ou de V précitée.

Le procédé de fabrication des produits selon l'invention comprend des étapes d'élaboration d'un bain de métal liquide ; coulée ; homogénéisation ; laminage, forgeage et/ou extrusion ; mise en solution ; trempe ; détensionnement et optionnellement revenu.

Dans une première étape, on élabore un bain de métal liquide en alliage 2XXX à base d'aluminium comprenant de 0,05 à 1,9 % en poids de Li et de 0,025 à 0,045 % en poids de Cr et/ou de V. Le bain de métal liquide est ensuite coulé sous une forme brute typiquement une plaque de laminage, une ébauche de forge ou une billette de filage.

La microstructure du produit selon la revendication 1 diffère de celle des produits de l'art antérieur dès l'étape de coulée. Le produit brut de coulée présente notamment des grains plus dendritiques par rapport à ceux d'un produit brut de coulée en alliage de même composition à l'exception de sa teneur spécifique et critique en V et Cr.

Les présents inventeurs ont évalué la microstructure de coulée de façon semi-quantitative et ont attribué un score de 0 à 2 aux échantillons étudiés selon la dendritisation des grains : score 0 = grains majoritairement globulaires, score 1 = grains faiblement dendritiques, score 2 = grains fortement dendritiques. L'évaluation semi-quantitative a été réalisée à partir de micrographies des échantillons après oxydation anodique (solution d'HBF4 diluée, tension à vide de 30V, temps d'attaque entre 60 et 180 s). Le produit brut de coulée présente ainsi des grains plus dendritiques, correspondant à un score de 1 (alliage selon l'invention contenant du Cr) à 2 (alliage selon l'invention contenant du V) selon l'évaluation précédemment citée, par rapport à ceux d'un produit brut de coulée en alliage de même composition à l'exception de sa teneur spécifique et critique en V et Cr dont le score est de 0. Avantageusement, le produit brut de coulée présente, à quart-épaisseur dudit produit, un paramètre s* supérieur à 1,0 µm⁻¹ et par un paramètre p* inférieur à 100 µm,
où le paramètre p* est défini par l'équation $A = {A}_{min} + \frac{{A}_{max} - {A}_{min}}{\left(1+exp\left(α\left(p*-i\right)\right)\right)}$ et où le paramètre s* est défini par l'équation $s * = {α \times \left({A}_{max}-{A}_{min}\right)}_{4}$ dans lesquelles
A désigne la fraction surfacique d'objets après transformation,
Aₘᵢₙ désigne la fraction surfacique initiale de particules intermétalliques après seuillage,
Aₘₐₓ désigne leur fraction surfacique correspondant au remplissage conventionnel auquel on arrête l'algorithme afin d'éviter les problèmes de convergence lente en fin de remplissage,
*i* est le nombre de pas de calcul,
et α est un coefficient d'ajustement de la pente de la sigmoïde. Selon un mode de réalisation préféré, le produit brut de coulée présente une taille de grains à la coulée évaluée par la méthode des interceptes comprise entre :
   - 250 et 350 µm à mi-épaisseur et
   - 175 et 275 µm à quart-épaisseur.

Le produit brut de coulée est ensuite homogénéisé avantageusement à une température comprise entre 450°C et 550° et de préférence entre 480 °C et 530°C pendant une durée comprise entre 5 et 60 heures.

Après homogénéisation, le produit brut de coulée est en général refroidi jusqu'à température ambiante avant d'être réchauffé en vue d'être déformé à chaud. Le réchauffage a pour objectif d'atteindre une température avantageusement comprise entre 400 et 550 °C et, de manière préférée, de l'ordre de 500 °C permettant la déformation de la forme brute.

La déformation à chaud peut être effectuée par laminage, forgeage et/ou extrusion. Préférentiellement, la déformation à chaud est effectuée par laminage et/ou forgeage de façon à obtenir un produit laminé et/ou forgé dont l'épaisseur est de préférence d'au moins 12 mm, de manière plus préférée d'au moins 30 mm et de manière encore plus préférée d'au moins 40 mm. Le produit laminé et/ou forgé présente en outre une épaisseur préférée d'au plus 175 mm, plus préférentiellement d'au plus 140 mm et plus préférentiellement encore d'au plus 110 mm.

Le produit corroyé ainsi obtenu est ensuite mis en solution par traitement thermique préférentiellement entre 490 et 550 °C pendant 15 min à 8 h, puis trempé typiquement avec de l'eau à température ambiante. Le produit subit ensuite un détensionnement contrôlé, préférentiellement par traction et/ou par compression, avec une déformation permanente de 1 à 7 % et préférentiellement d'au moins 2%. Les produits laminés subissent de préférence une traction contrôlée avec une déformation permanente au moins égale à 3,5%. Les états métallurgiques préférés sont les états T84 et T86, préférentiellement T84. Des étapes connues telles que le laminage, le planage, le redressage, la mise en forme peuvent être optionnellement réalisées après mise en solution et trempe et avant ou après la traction contrôlée.

Un revenu est optionnellement réalisé comprenant un chauffage à une température comprise entre 130 et 170°C pendant 5 à 100 heures et de préférence de 10 à 50h.

Le produit laminé, filé et/ou forgé selon l'invention présente avantageusement une densité moyenne d de phases intermétalliques, exprimée en nombre de phases par mm², telle que : $d < - 0.0023 {e}^{2} + 0.0329 e + 160.91$ et plus préférentiellement encore $d < - 0.0023 {e}^{2} + 0.0329 e + 140.26$ avec e = épaisseur du produit en mm.

Selon un mode de réalisation avantageux, le produit selon l'invention, dans un état laminé, mis en solution, trempé, détensionné, préférentiellement par traction, et revenu présente, pour des épaisseurs comprises entre 12 et 175 mm, un indice de qualité fatigue, IQF, à 240 000 cycles exprimé en MPa tel que : $IQF > - 0 , 0886 e + 177$ avec e = épaisseur du produit en mm ;
plus préférentiellement encore, le produit présente un tel indice de qualité fatigue, IQF, à 240 000 cycles (MPa) tel que : $IQF > - 0 , 0886 e + 180 .$

Selon ce mode de réalisation avantageux, le produit laminé et/ou forgé présente une épaisseur comprise entre 30 à 140 mm, préférentiellement encore de 40 à 110 mm et plus préférentiellement encore entre 40 et 75 mm.

Selon un mode de réalisation, le produit selon l'invention, dans un état laminé, mis en solution, trempé, détensionné, préférentiellement par traction, et revenu présentant au moins un, préférentiellement au moins deux, et plus préférentiellement encore trois, des compromis de propriétés suivants améliorés par rapport à un produit en alliage de même composition à l'exception de sa teneur en Cr et/ou V :
- Rp0,2 (L) et K1C (L-T),
- Rp0,2 (TL) et K1C (T-L)
- Rp0,2 (TC) et K1C (TC-L).

L'alliage selon l'invention est particulièrement destiné à la fabrication de produits laminés et/ou forgés et, plus particulièrement, de produits laminés.

Les produits selon l'invention peuvent de manière avantageuse être utilisés dans des éléments de structure, en particulier des éléments de structure d'avion.

L'utilisation d'un élément de structure incorporant au moins un produit selon l'invention est avantageuse, en particulier pour la construction aéronautique. Les produits selon l'invention sont particulièrement avantageux pour la réalisation de produits usinés dans la masse, tels que notamment des éléments intrados ou extrados dont la peau et les raidisseurs proviennent d'un même produit de départ, des longerons et des nervures, de même que toute autre utilisation où les présentes propriétés pourraient être avantageuses

Ces aspects, ainsi que d'autres de l'invention sont expliqués plus en détails à l'aide des exemples illustratifs et non limitants suivants.

### Exemples

### Exemple 1 - Non revendiqué

Des plaques d'épaisseur d'environ 400 mm dont la composition est donnée dans le tableau 1 ont été coulées.

**Tableau 1 : Composition en % en poids des alliages Al-Cu-Li coulés sous forme de plaque.**

| **Alliage** | **Si** | **Fe** | **Cu** | **Mn** | **Mg** | **Zn** | **Ti** | **Zr** | **Li** | **Ag** | **V** | **Cr** |
|---|---|---|---|---|---|---|---|---|---|---|---|---|
| A | 0,02 | 0,03 | 3,60 | 0,38 | 0,34 | - | 0,03 | 0,08 | 0,92 | 0,36 | 0,04 | - |
| B | 0,02 | 0,04 | 3,60 | 0,35 | 0,34 | - | 0,03 | 0,08 | 0,93 | 0,37 | - | 0,04 |
| C (2050) | 0,03 | 0,04 | 3,60 | 0,38 | 0,33 | - | 0,03 | 0,09 | 0,90 | 0,35 | - | - |
| D (2050) | 0,03 | 0,04 | 3,50 | 0,35 | 0,33 | - | 0,04 | 0,08 | 0,92 | 0,35 | - | - |

Des échantillons ont été prélevés à mi-épaisseur (t/2) et à quart-épaisseur (t/4) de certaines plaques de coulée afin de mesurer la taille des grains de coulée et les paramètres p^{∗} et s^{∗} caractérisant la finesse et l'uniformité de la microségrégation. Le paramètre s^{∗} est plus significatif pour décrire la régularité de la distribution de particules tandis que le paramètre p^{∗} est plus significatif pour décrire la finesse de leur distribution spatiale. Les résultats sont présentés dans le tableau 2 et comparés aux valeurs moyennes d'un alliage typique AA2050.

**Tableau 2 : Taille de grains et paramètres s^{∗} et p^{∗} évalués à mi-épaisseur (t/2) et à quart-épaisseur (t/4) des plaques de coulée en alliages Al-Cu-Li.**

| **Alliage** | **p^{∗} (µm)** | | **s^{∗} (µm⁻¹)** | | **Taille de grains (µm)** | |
|---|---|---|---|---|---|---|
| | **t/2** | **t/4** | **t/2** | **t/4** | **t/2** | **t/4** |
| A | 58 | 53 | 1,3 | 1,5 | 305 | 212 |
| B | 81 | 76 | 1,1 | 1,2 | 281 | 215 |
| AA2050 | 120 | 115 | 0,68 | 0,82 | 200 | 150 |

La microstructure de ces échantillons a également été évaluée de façon semi-quantitative sur les échantillons prélevés selon un score de 0 à 2 : score 0 = grains majoritairement globulaires, score 1 = grains faiblement dendritiques, score 2 = grains fortement dendritiques. L'évaluation semi-quantitative a été réalisée à partir de micrographies des échantillons après oxydation anodique (solution d'HBF4 diluée, tension à vide de 30V, temps d'attaque entre 60 et 180 s).

Le tableau 3 récapitule les scores attribués aux différents échantillons. Les figures 1 et 2 présentent des micrographies obtenues pour les échantillons prélevés à mi-épaisseur (Fig. 3) et à quart-épaisseur (Fig. 4) des plaques de coulée en alliage A (Fig. 3b et 4b), B (Fig. 3c et 4c) et C (Fig. 3a et 4a).

**Tableau 3 : Microstructure des grains évaluée à mi-épaisseur (t/2) et à quart-épaisseur (t/4) des plaques de coulée en alliages Al-Cu-Li (score 0 = grains majoritairement globulaires, score 1 = grains faiblement dendritiques, score 2 = grains fortement dendritiques).**

| **Alliage** | **Microstructure (score)** | |
|---|---|---|
| | **t/2** | **t/4** |
| A | 2 | 2 |
| B | 1 | 1 |
| C (2050) | 0 | 0 |

Les plaques A et B présentent des grains de coulée plus gros et plus dendritiques par rapport à ceux de la plaque C.

### Exemple 2

Certaines plaques de coulée de l'exemple 1 ont été homogénéisées à 505 °C pendant environ 12 heures puis scalpées. Les plaques ont été laminées à chaud pour obtenir des tôles ayant une épaisseur de 60 mm. Elles ont été mises en solution à 527 °C et trempées avec de l'eau froide. Les tôles ont ensuite été tractionnées avec un allongement permanent de 3,7%.

Les tôles ont subi un revenu à 155 °C pendant environ 20h.

Des échantillons ont été prélevés à quart-épaisseur (t/4) pour mesurer les caractéristiques mécaniques statiques en traction dans les directions L et TL et la ténacité dans les directions L-T et T-L, à mi-épaisseur (t/2) pour mesurer les caractéristiques mécaniques statiques en traction dans la direction TC et la ténacité dans la direction TC-L. Les éprouvettes utilisées pour la mesure de ténacité étaient des éprouvettes de géométrie CT et avaient les dimensions suivantes :
- directions L et TL / L-T et T-L, éprouvettes CT25 : épaisseur B = 25 mm, largeur W = 50 mm ;
- direction TC / TC-L, éprouvettes CT20 : épaisseur B = 20 mm, largeur W = 40 mm.

Les résultats obtenus sont présentés dans les tableaux 4 et 5.

**Tableau 4 : Propriétés mécaniques statiques obtenues pour les différentes tôles.**

| Alliage | Rp02 (MPa) | Rm (MPa) | A (%) | Rp02 (MPa) | Rm (MPa) | A (%) | Rp02 (MPa) | Rm (MPa) | A (%) |
|---|---|---|---|---|---|---|---|---|---|
| | Direction L | | | Direction TL | | | Direction TC | | |
| A | 513 | 537 | 11,8 | 490 | 531 | 10,1 | 461 | 528 | 6,3 |
| B | 511 | 539 | 11,1 | 491 | 533 | 10,1 | 465 | 532 | 5,7 |
| C (2050) | 490 | 516 | 10,7 | 473 | 513 | 10,1 | 451 | 513 | 5,5 |
| D (2050) | 492 | 518 | 11 | 484 | 525 | 9,4 | 448 | 514 | 7,5 |

**Tableau 5 : Propriétés de ténacité K1C obtenues pour les différentes tôles.**

| Alliage | K1C L-T (MPa √m) | K1C T-L (MPa √m) | K1C S-L (MPa √m) |
|---|---|---|---|
| A | 44,9 | 35 | 33,6 |
| B | 42,9 | 32,5 | 31,7 |
| C (2050) | 46 | 36 | 28 |
| D (2050) | 40 | 31 | 28 |

Les tôles A et B présentent globalement un compromis de propriétés résistance mécanique Rp0.2 / ténacité K1C amélioré par rapport à celui des tôles C et D en alliage 2050 selon l'art antérieur.

Les propriétés en fatigue ont été caractérisées sur des éprouvettes à trou prélevées à mi-épaisseur. La figure 3 reproduit les éprouvettes utilisées dont la valeur Kt est 2,3. Les éprouvettes ont été testées à une fréquence de 50 Hz à l'air ambiant avec une valeur R = 0,1. L'indice de qualité de fatigue IQF a été calculé et est présenté dans le tableau 6.

**Tableau 6 : Résultats des essais en fatigue (éprouvettes à trou)**

| Alliage | IQF (MPa), 50% rupture pour 240 000 cycles | |
|---|---|---|
| | L-T | T-L |
| A | 182 | 180 |
| B | 184 | 186 |
| D (2050) | 172 | 157 |

Les tôles en alliages A et B présentent des propriétés en fatigue améliorées par rapport à la tôle D.

### Exemple 3

Dans cet exemple, plusieurs plaques d'épaisseur environ 400 mm dont la composition est donnée dans le tableau 7 ont été coulées.

**Tableau 7 : Composition en % en poids Al-Cu-Li coulés sous forme de plaque.**

| Alliage | Si | Fe | Cu | Mn | Mg | Zn | Ti | Zr | Li | Ag | V | Cr |
|---|---|---|---|---|---|---|---|---|---|---|---|---|
| E | 0,03 | 0,04 | 3,57 | 0,34 | 0,44 | 0,52 | 0,03 | 0,10 | 0,87 | 0,026 | 0,041 | - |
| F | 0,03 | 0,05 | 3,58 | 0,34 | 0,43 | 0,60 | 0,03 | 0,11 | 0,86 | 0,002 | 0,040 | - |
| G | 0,02 | 0,04 | 3,61 | 0,34 | 0,43 | 0,61 | 0,03 | 0,11 | 0,85 | 0,010 | 0,042 | - |
| H | 0,03 | 0,04 | 3,45 | 0,33 | 0,34 | 0,56 | 0,03 | 0,10 | 0,86 | 0,079 | 0,038 | - |
| I | 0,02 | 0,05 | 3,55 | 0,34 | 0,33 | 0,60 | 0,03 | 0,10 | 0,93 | 0,110 | 0,039 | - |
| J | 0,02 | 0,04 | 3,55 | 0,34 | 0,33 | 0,60 | 0,03 | 0,11 | 0,87 | 0,090 | 0,039 | - |

Les plaques ont été homogénéisées à 505 °C pendant 12 heures puis scalpées. Elles ont été laminées à chaud jusqu'à une épaisseur finale de 20 et 50 mm (tôle en alliages E et J), ou 102 et 130 mm (tôle en alliage G) ou 150 mm (tôle en alliages F et I) puis ont été mises en solution à 527 °C et trempées avec de l'eau froide. Les tôles ont ensuite été tractionnées avec un allongement permanent de 6% et ont subi un revenu à 150 °C pendant environ 20h.

Les propriétés en fatigue ont été caractérisées sur des éprouvettes à trou prélevées à mi-épaisseur. La Figure 3 reproduit les éprouvettes utilisées dont la valeur Kt est 2,3. Les éprouvettes ont été testées à une fréquence de 50 Hz à l'air ambiant avec une valeur R = 0,1. L'indice de qualité de fatigue IQF a été calculé. Les résultats sont présentés à la figure 4 et comparés à la courbe de tendance (régression polynomiale) des résultats obtenus pour des produits en alliage AA2050 de l'art antérieur, cet alliage étant exempt de V et de Cr (V et Cr <0,005 % en poids).

### Exemple 4

Dans cet exemple, l'alliage G de l'exemple 2 a été transformé comme indiqué précédemment (épaisseur 102 mm) à l'exception de l'étape finale de revenu. Une cinétique de revenu a été réalisée pour cet exemple et les résultats sont comparés à ceux obtenus pour l'alliage K (composition détaillée dans le tableau 8 ci-dessous) transformé dans les mêmes conditions.

**Tableau 8 : Composition en % en poids Al-Cu-Li coulés sous forme de plaque.**

| Alliage | Si | Fe | Cu | Mn | Mg | Zn | Ti | Zr | Li | Ag | V | Cr |
|---|---|---|---|---|---|---|---|---|---|---|---|---|
| K | 0,02 | 0,04 | 3,62 | 0,36 | 0,43 | 0,56 | 0,031 | 0,10 | 0,90 | 0,01 | - | - |

Les conditions de revenu étudiées ont été les suivantes : 150°C pendant 20, 25 ou 30h (alliage G) et 20, 30, 40 et 50h (alliage K).

Les caractéristiques mécaniques et les ténacités des produits finaux ont été évalués et sont présentés à la figure 5.

Pour mesurer les caractéristiques mécaniques statiques en traction, des échantillons ont été prélevés à quart-épaisseur (T/4) pour mesurer ces caractéristiques dans la direction L.

Pour mesurer la ténacité, des échantillons ont été prélevés à quart-épaisseur (T/4) pour mesurer ces caractéristiques dans la direction T-L. Les éprouvettes utilisées pour la mesure de ténacité étaient des éprouvettes de géométrie CT40 : épaisseur B = 40 mm, largeur W = 80 mm.

### Exemple 5

La microstructure à mi-épaisseur (t/2) et à quart-épaisseur (t/4) de tôles des exemples 1 et 3 a été étudiée par microscopie électronique à balayage afin de déterminer la densité des phases intermétalliques à l'échelle micrométrique.

La densité (nombre de phases par mm²) des phases intermétalliques est détaillée dans le tableau 9.

**Tableau 9 : Densité (nombre par mm²) des phases intermétalliques**

| Alliage | Phases intermétalliques (nombre par mm² ) | | |
|---|---|---|---|
| | t/4 | t/2 | Densité moyenne dans l'épaisseur |
| A | 130,8 | 127,6 | 129,2 |
| B | 124,3 | 120,7 | 122,5 |
| C | 161,0 | 154,6 | 157,8 |
| E | 144,6 | 145,1 | 144,8 |
| F | 148,5 | 159,3 | 153,9 |
| G | 159,9 | 144,9 | 152,4 |

La figure 6 présente la densité moyenne de phases intermétalliques (nombre de phases/mm²) en fonction de l'épaisseur e, exprimée en mm, des tôles selon l'invention, la courbe de tendance (régression polynomiale) des résultats obtenus pour des produits en alliage AA2050 de l'art antérieur est également représentée sur cette figure, l'alliage AA2050 étant exempt de V et de Cr (V et Cr <0,005 % en poids ).

### Exemple 6

Des plaques dont la composition est donnée dans le Tableau 10 ont été coulées.

**Tableau 10 : Composition en % en poids Al-Cu-Li coulés sous forme de plaque.**

| Alliage | Si | Fe | Cu | Mn | Mg | Zn | Ti | Zr | Li | Ag | V | Cr |
|---|---|---|---|---|---|---|---|---|---|---|---|---|
| L | 0,03 | 0,05 | 3,48 | 0,38 | 0,35 | 0,62 | 0,031 | 0,08 | 0,89 | 0,10 | - | - |
| M | 0,03 | 0,04 | 3,53 | 0,38 | 0,37 | 0,61 | 0,032 | 0,08 | 0,91 | 0,12 | 0,040 | - |
| N | 0,03 | 0,04 | 3,52 | 0,36 | 0,35 | 0,58 | 0,031 | 0,09 | 0,88 | 0,10 | 0,040 | - |

Les plaques ont été homogénéisées 12h 505 °C puis 12h à 525 °C puis scalpées. Les plaques ont été laminées à chaud pour obtenir des tôles ayant une épaisseur de 130 mm. Elles ont été mises en solution à 517 °C et trempées avec de l'eau froide. Les tôles ont ensuite été tractionnées avec un allongement permanent de 3,7%.

Les tôles ont subi un revenu à 155 °C pendant environ 20h.

Des échantillons ont été prélevés à quart-épaisseur (t/4) pour mesurer les caractéristiques mécaniques statiques en traction dans les directions L et TL et la ténacité dans les directions L-T et T-L, à mi-épaisseur (t/2) pour mesurer les caractéristiques mécaniques statiques en traction dans la direction TC et la ténacité dans la direction TC-L. Les éprouvettes utilisées pour la mesure de ténacité étaient des éprouvettes de géométrie CT et avaient les dimensions suivantes :
- directions L et TL / L-T et T-L, éprouvettes CT25 : épaisseur B = 25 mm, largeur W = 50 mm ;
- direction TC / TC-L, éprouvettes CT20 : épaisseur B = 20 mm, largeur W = 40 mm.

Les résultats obtenus sont présentés dans les tableaux 11 et 12.

**Tableau 11 : Propriétés mécaniques statiques obtenues pour les différentes tôles.**

| 20 | | | | | | |
|---|---|---|---|---|---|---|
| Alliage | Rp02 (MPa) | Rm (MPa) | Rp02 (MPa) | Rm (MPa) | Rp02 (MPa) | Rm (MPa) |
| | Direction L | | Direction TL | | Direction TC | |
| L | 478 | 503 | 467 | 512 | 447 | 501 |
| M | 482 | 509 | 471 | 516 | 448 | 502 |
| N | 478 | 503 | 466 | 511 | 448 | 503 |

**Tableau 12 : Propriétés de ténacité K1C obtenues pour les différentes tôles.**

| Alliage | K1C L-T(MPa √m) | K1C T-L(MPa √m) | K1C S-L(MPa √m) |
|---|---|---|---|
| L | 31,7 | 26,1 | 24,7 |
| M | 34,1 | 27,2 | 26,2 |
| N | 34,6 | 27,9 | 27,7 |

Les tôles M et N présentent globalement un compromis de propriétés résistance mécanique Rp0.2 / ténacité K1C amélioré par rapport à celui de la tôle L.

## Revendications

1. Produit laminé, filé et/ou forgé en alliage 2XXX à base d'aluminium, dont l'épaisseur est de 12 à 175 mm, comprenant en pourcentage en poids,
Li 0.05 - 1.9%;
Cu 1.0 - 6.0%,
Cr et/ou V : 0.025-0.044 % ;
Mg 0.1 - 1.0%;
Zr 0 - 0.15% ;
Mn 0 -0.6%;
Zn <0.8%
Ag 0 -0.5 ;
Fe+Si <0.2 ;
au moins un élément pouvant contribuer au contrôle de la taille de grain parmi Hf, Ti et Sc ou autre terre rare tel que 0.02 à 0.1% pour Sc et autre terre rare, 0.02 à 0.5% pour Hf et 0.01 à 0.15% pour Ti ;
autres éléments ≤ 0.05 chacun et ≤0.15 au total, reste aluminium ; .
et tel que la densité de dispersoïdes au Cr et/ou V est inférieure à 0.1 dispersoïde par µm².

2. Produit selon la revendication 1 ayant une densité moyenne d de phases intermétalliques, exprimée en nombre de phases par mm², telle que : $d < - 0 , 0023 {e}^{2} + 0 , 0329 e + 160 , 91$ avec e = épaisseur du produit en mm.

3. Produit selon l'une quelconque des revendications 1 à 2 comprenant de 0,5 à 1,5% en poids de Li, préférentiellement de 0,7 à 1,2% en poids de Li et, plus préférentiellement encore de 0,80 à 0,95% en poids de Li.

4. Produit selon l'une quelconque des revendications précédentes comprenant moins de 0,7% en poids de Zn.

5. Produit selon l'une quelconque des revendications précédentes comprenant en outre de 0,07 à 0,15% en poids de Zr, préférentiellement de 0,07 à 0,11 % en poids de Zr et, plus préférentiellement encore de 0,08 à 0,10% en poids de Zr.

6. Produit selon l'une quelconque des revendications comprenant de 0,035 à 0,043% en poids de Cr et/ou de V.

7. Produit selon la revendication 1 tel que l'alliage à base d'aluminium comprend, en % en poids,
Cu : 3,2 - 4,0 ;
Li : 0,80 - 0,95 ;
Cr et/ou de V :0.025-0.044 %;
Zn : 0,45 - 0,70 ;
Mg : 0,15 - 0,7 ;
Zr : 0,07 - 0,15 ;
Mn : 0,1 - 0,6 ;
Ag : <0,15 ;
Fe + Si ≤ 0,20 ;
au moins un élément parmi
Ti: 0,01 - 0,15 ;
Sc : 0,02 - 0,1 ;
Hf : 0,02 - 0, 5 ;
autres éléments ≤ 0,05 chacun et ≤ 0,15 au total, reste aluminium.

8. Produit selon les revendications 1 à 4 tel que l'alliage à base d'aluminium est un alliage AA2050.

9. Produit selon l'une quelconque des revendications précédentes dont l'épaisseur est de 30 à 140 mm et, plus préférentiellement encore de 40 à 110 mm et plus préférentiellement encore entre 40 et 75 mm.

10. Produit selon l'une quelconque des revendications précédentes dans un état laminé, mis en solution, trempé, détensionné, préférentiellement par traction, et revenu présentant, pour des épaisseurs comprises entre 12 et 175 mm, un indice de qualité fatigue, IQF, à 240 000 cycles exprimé en MPa tel que : $IQF > - 0 , 0886 e + 177$ avec e = épaisseur du produit en mm.

11. Produit selon l'une quelconque des revendications précédentes dans un état laminé, mis en solution, trempé, détensionné, préférentiellement par traction, et revenu présentant au moins un, préférentiellement au moins deux, des compromis de propriétés suivants améliorés par rapport à un produit en alliage de même composition à l'exception de sa teneur en Cr et V :
- Rp0,2 (L) et K1C (L-T),
- Rp0,2 (TL) et K1C (T-L)
- Rp0,2 (TC) et K1C (TC-L).

12. Elément de structure d'avion, de préférence élément intrados ou extrados dont la peau et les raidisseurs proviennent d'un même produit de départ, un longeron ou une nervure, comprenant un produit selon une quelconque des revendications 1 à 11.

## Patentansprüche

1. Walzprodukt, stranggepresst und/oder geschmiedet, aus einer 2XXX-Legierung auf Basis von Aluminium, dessen Dicke 12 bis 175 mm, in Gewichtsprozenten umfassend,
Li 0,05 - 1,9 %;
Cu 1,0 - 6,0 %;
Cr und/oder V: 0,025-0,044 %;
Mg 0,1 - 1,0 %;
Zr 0 - 0,15 %;
Mn 0 - 0,6 %;
Zn < 0,8 %;
Ag 0 - 0,5;
Fe+Si < 0,2;
mindestens ein Element, das zur Kontrolle der Korngröße beitragen kann, aus Hf, Ti und Sc oder einer anderen seltenen Erde, wie 0,02 bis 0,1 % für Sc und eine andere seltene Erde, 0,02 bis 0,5 % für Hf und 0,01 bis 0,15 % für Ti;
sonstige Elemente jeweils ≤ 0,05 und ≤ 0,15 insgesamt, der Rest Aluminium;
und derart, dass die Dichte der Cr- und/oder V-Dispersoide geringer als 0,1 Dispersoid je µm² ist.

2. Produkt nach Anspruch 1, das eine mittlere Dichte d an intermetallischen Phasen, ausgedrückt in Anzahl an Phasen je mm² aufweist, sodass: $d < - 0 , 0023 {e}^{2} + 0 , 0329 e + 160 , 91$ mit e = Produktdicke in mm.

3. Produkt nach einem der Ansprüche 1 bis 2, umfassend 0,5 bis 1,5 Gew.-% an Li, vorzugsweise 0,7 bis 1,2 Gew.-% an Li und, noch bevorzugter 0,80 bis 0,95 Gew.-% an Li.

4. Produkt nach einem der vorstehenden Ansprüche, mindestens 0,7 Gew.-% an Zn umfassend.

5. Produkt nach einem der vorstehenden Ansprüche, weiter 0,07 bis 0,15 Gew.-% an Zr, vorzugsweise 0,07 bis 0,11 Gew.-% an Zr, und noch bevorzugter 0,08 bis 0,10 Gew.-% an Zr umfassend.

6. Produkt nach einem der Ansprüche, 0,035 bis 0,043 Gew.-% an Cr und/oder an V umfassend.

7. Produkt nach Anspruch 1, sodass die Legierung auf Basis von Aluminium in Gewichts-% umfasst,
Cu: 3,2 - 4,0;
Li: 0,80 - 0,95;
Cr und/oder V: 0,025-0,044 %;
Zn: 0,45 - 0,70;
Mg: 0,15 - 0,7;
Zr: 0,07 - 0,15;
Mn: 0,1 - 0,6;
Ag: < 0,15;
Fe + Si ≤ 0,20;
mindestens ein Element aus
Ti: 0,01 - 0,15;
Sc: 0,02 - 0,1;
Hf: 0,02 - 0,5;
sonstige Elemente jeweils ≤ 0,05 und ≤ 0,15 insgesamt, der Rest Aluminium.

8. Produkt nach den Ansprüchen 1 bis 4, sodass die Legierung auf Basis von Aluminium eine AA2050-Legierung ist.

9. Produkt nach einem der vorstehenden Ansprüche, dessen Dicke 30 bis 140 mm noch bevorzugter 40 bis 110 mm und ganz besonders bevorzugt 40 bis 75 mm beträgt.

10. Produkt nach einem der vorstehenden Ansprüche in einem gewalzten Zustand, in Lösung gebracht, getempert, vorzugsweise durch Ziehen spannungsarmgeglüht, und angelassen, welches für Dicken zwischen 12 und 175 mm eine Ermüdungsfestigkeit, IQF, bei 240.000 Zyklen, ausgedrückt in MPa, wie folgt aufweist: $IQF > - 0 , 0886 e + 177$ mit e = Dicke des Produkts in mm.

11. Produkt nach einem der vorstehenden Ansprüche in einem gewalzten Zustand, in Lösung gebracht, getempert, vorzugsweise durch Ziehen spannungsarmgeglüht, und angelassen, welches mindestens einen, vorzugsweise mindestens zwei der folgenden Eigenschaftskompromisse aufweist, die in Bezug auf ein Produkt aus einer Legierung mit einer selben Zusammensetzung, mit Ausnahme seines Cr- und V-Gehaltes, verbessert sind:
- Rp0,2 (L) und K1C (L-T),
- Rp0,2 (TL) und K1C (T-L)
- Rp0,2 (TC) und K1C (TC-L).

12. Flugzeugstrukturelement, vorzugsweise inneres oder äußeres Wölbungselement, dessen Haut und Verstrebungen aus einem selben Ausgangsprodukt stammen, ein Längsträger oder eine Rippe, umfassend ein Produkt nach einem der Ansprüche 1 bis 11.

## Claims

1. Rolled, extruded and/or forged 2XXX aluminium-based alloy product, the thickness of which is from 12 to 175 mm, comprising, as a percentage by weight,
Li 0.05 - 1.9%;
Cu 1.0 - 6.0%;
Cr and/or V: 0.025 to 0.044%;
Mg 0.1-1.0%;
Zr 0 - 0.15%;
Mn 0-0.6%;
Zn < 0.8%;
Ag 0-0.5;
Fe + Si < 0.2;
at least one element being able to contribute to the control of the grain size from among Hf, Ti and Sc or other rare-earth element such that 0.02 to 0.1% for Sc and other rare-earth element, 0.02 to 0.5% for Hf and 0.01 to 0.15% for Ti;
other elements ≤ 0.05 each and ≤ 0.15 in total, remainder aluminium;
and such that the density of dispersoids with Cr and/or V is less than 0.1 dispersoid per µm².

2. Product according to claim 1 having an average density d of intermetallic phases, expressed as a number of phases per mm², such that: $d < - 0.0023 {e}^{2} + 0.0329 e + 160.91$ with e = thickness of the product in mm.

3. Product according to any of claims 1 to 2 comprising from 0.5 to 1.5% by weight of Li, preferably from 0.7 to 1.2% by weight of Li and, more preferably from 0.80 to 0.95% by weight of Li.

4. Product according to any preceding claim comprising less than 0.7% by weight of Zn.

5. Product according to any preceding claim further comprising from 0.07 to 0.15% by weight of Zr, preferably from 0.07 to 0.11% by weight of Zr and, more preferably, from 0.08 to 0.10% by weight of Zr.

6. Product according to any of the claims comprising from 0.035 to 0.043% by weight of Cr and/or V.

7. Product according to claim 1 such as the aluminium-based alloy comprises, as a % by weight,
Cu: 3.2 - 4.0;
Li: 0.80 - 0.95;
Cr and/or V: 0.025 to 0.044%;
Zn: 0.45 - 0.70;
Mg: 0.15 - 0.7;
Zr: 0.07 - 0.15;
Mn: 0.1-0.6;
Ag: < 0.15;
Fe + Si ≤ 0.20;
at least one element from among
Ti: 0.01 - 0.15;
Sc: 0.02 - 0.1;
Hf: 0.02 - 0.5;
other elements ≤ 0.05 each and ≤ 0.15 in total, remainder aluminium.

8. Product according to claims 1 to 4 such as the aluminium-based alloy is an AA2050 alloy.

9. Product according to any preceding claim the thickness of which is from 30 to 140 mm and, more preferably from 40 to 110 mm, and even more preferably between 40 and 75 mm.

10. Product according to any preceding claim in a rolled state, solution heat treated, quenched, stress relieved, preferably by stretching, and tempered having, for thicknesses between 12 and 175 mm, a fatigue quality index, FQI, at 240,000 cycles expressed in MPa such that: $FQI > - 0.0886 e + 177$ with e = thickness of the product in mm.

11. Product according to any preceding claim in a rolled state, solution heat treated, quenched, stress relieved, preferably by stretching, and tempered having at least one, preferably at least two, of the following tradeoffs of the properties improved with respect to an alloy product of the same composition except for its content in Cr and V:
- Rp0.2 (L) and K1C (L-T),
- Rp0.2 (TL) and K1C (T-L)
- Rp0.2 (TC) and K1C (TC-L).

12. Aircraft structural element, preferably bottom surface or upper surface element the skin and the stiffeners of which come from the same starting product, a spar or a rib, comprising a product according to any of claims 1 to 11.
